# EUROPÄISCHE PATENTSCHRIFT

(11) **EP 1 538 417 B1**
(45) Veröffentlichungstag und Bekanntmachung des Hinweises auf die Patenterteilung: **27.02.2008**
(21) Anmeldenummer: 03027995.4
(22) Anmeldetag: 05.12.2003
(51) Int. Cl.: F41H 5/04

(54) **Mehrschichtiges Panzerschutzmaterial und Verfahren zu seiner Herstellung**
Multilayer armour plating material and process for making it
Matériau de blindage multicouche et procédé pour sa fabrication

(43) Veröffentlichungstag der Anmeldung: 08.06.2005
(73) Patentinhaber: SGL Carbon AG, 65203 Wiesbaden (DE)
(72) Erfinder: Pfitzmaier, Eugen, 86672 Thierhaupten (DE); Benitsch, Bodo, Dipl.-Ing., 86647 Buttenwiesen (DE)

(56) Entgegenhaltungen:
- EP-A- 0 024 713
- EP-A- 1 288 607
- WO-A-03/043951
- GB-A- 1 142 689
- US-A- 4 198 454
- US-A- 5 641 933

## Beschreibung

### Stand der Technik

Die Erfindung betrifft ein mehrschichtiges Panzerschutzmaterial bestehend aus einer ein- oder vielstückigen keramischen oder metallischen Schicht, einer in Beschussrichtung gesehen hinteren Stützschicht aus kohlenstofffaserverstärktem Kunststoff (CFK) und einer in Beschussrichtung gesehen vorderen Stützschicht aus kohlenstofffaserverstärktem Kunststoff (CFK), gemäß dem Anspruch 1 sowie ein Verfahren zu seiner Herstellung gemäß dem Anspruch 14.

Durch Panzerschutzmaterial können terrestrische und flugfähige Fahrzeuge wie beispielsweise Flugzeuge, Helikopter und Satelliten sowie potentiell gefährdete Personen gegen Impact bzw. ballistische Bedrohungen geschützt werden. Im Bereich der Luft- und Raumfahrt sind vor allem Panzerschutzmaterialien mit einem günstigen Masse-Schutz-Verhältnis von Vorteil. Zur Zerstörung der Projektile sind im Bereich des zivilen terrestrischen Fahrzeugschutzes insbesondere auf speziellen Stahlsorten basierende Schichten im Einsatz, während im militärischen, wie auch im Bereich des Personenschutzes keramische Schichten verwendet werden.

Auf Keramik basierendes Panzerschutzmaterial weist gegenüber Stahllösungen ein geringeres Flächengewicht bei gleicher Schutzleistung auf. Dem steht das bessere Multi-Hit-Verhalten des Stahls entgegen. Darunter versteht man den Erhalt der projektilstoppenden Eigenschaften bei mehrfachem Impact in geringen Trefferabständen. Bei Panzerschutzmaterial mit Stahlschicht liegen diese Abstände typischerweise im Bereich von Abständen, die dem dreifachen Durchmesser des Geschosses entsprechen. Bei Verwendung einer keramischen Schicht liegt der tolerierbare Trefferabstand etwa im Bereich des 8- bis 10-fachen des Durchmessers des Geschosses.

Allen Lösungen, bei denen das Geschoss bzw. der Geschosskern zunächst gebrochen werden muss, ist gemein, dass sie aus mindestens zwei Schichten mit unterschiedlichen Funktionen bestehen. Dabei hat eine vordere, der Beschussbeanspruchung zugewandte Schicht, welche beispielsweise aus Stahl oder Keramik besteht, die Aufgabe, das Geschoss weitestgehend zu zersplittern. Eine weitere Schicht, das sogenannte Backing übernimmt die Funktion des Auffangens von Geschosssplittern, sowie die Absorption der restlichen kinetischen Energie. Die Schichten können einander unmittelbar kontaktieren und sind miteinander verklebt oder sie stehen in einem geschotteten System in definiertem Abstand zueinander.

In der gattungsbildenden DE 41 14 809 A1 ist ein geschoßfestes Plattenmaterial beschrieben, mit einer Frontschicht aus sechseckförmigen Keramikplatten, welcher in Beschussrichtung gesehen eine erste harte Laminatlage aus verdichtetem GFK-Material nachgeordnet ist. Unter Zwischenfügung einer Klebefolie wird eine zweite Laminatlage aus GFK-Material vorgesehen, die gegenüber der ersten Laminatlage weicher ist. Durch die hintere, als Stützschicht wirkende harte Laminatlage soll die Keramikschicht abgestützt werden, wenn diese von einem Geschoss bzw. von beim Aufschlag entstehenden Geschosssplittern durchschlagen wird. Die nachgeordnete, weichere Laminatlage soll als Fangschicht das Geschoss bzw. die Geschosssplitter auffangen, ohne dabei zu zerreißen.

EP 1 288 607 A1, die eine Grundlage für die Ansprüche 1 und 14 bildet, offenbart ein mehrschichtiges Panzerschutzmaterial umfassend eine monolithische keramische Schicht, ein an der keramischen Schicht befestigtes antiballistisches Backing-Material und eine äußere, die Backing-Schicht und die keramische Schicht umschließende Hülle aus einem antiballistischen Material, welches ein härtbares Harz enthält. Die äußere Hülle 16, welche die Verbundstrukur aus Keramik und Backing komplett umgibt, dient dem Einschluss des mit einem Backing verbundenen keramischen antiballistischen Materials in einem verpressten Zustand. Dank dieser Hülle hält den Keramik/Backing-Verbund auch einem Mehrfachbeschuss stand. Die äußere Hülle 16 besteht -ebenso wie das Backing 14- aus einem antiballistischen Material. Geeignete Materialien umfassen Fasern mit antiballistischer Qualität, d.h. hoher Dehnbarkeit, elastischer Verformbarkeit und relativ hohem Modul z.B. Aramid, Zylon® oder spezielle Glasfasern, getränkt mit einer passenden Menge Harz.

Häufig basieren bei gewichtsoptimierten Ansätzen die Lösungen auf einer Kombination einer Keramikschicht und einem Backing auf Gewebebasis beispielsweise aus Aramid oder Dyneema. Der minimal mögliche Trefferabstand solcher Systeme liegt jedoch über dem angestrebten und mit Stahl realisierbaren. Grund ist zum einem die begrenzte Scherfestigkeit des Klebers zwischen Keramik und dem Gewebe und zum anderen die Schädigung der Keramik und die damit verbundene Abnahme der Steifigkeit des Gesamtsystems bei wiederholtem Auftreffen von Geschossen. Weiterhin reicht auch bei Verwendung von Stahlschichten die Steifigkeit gegenüber Geschossen mit hoher kinetischer Energie und hoher Härte oft nicht mehr aus.

### Aufgabe der Erfindung

Der Erfindung liegt demgegenüber die Aufgabe zugrunde, ein mehrschichtiges Panzerschutzmaterial der eingangs erwähnten Art derart weiter zu entwickeln, dass es bei möglichst geringem Gewicht eine höhere Schutzleistung insbesondere bei Mehrfachbeschuss gewährleistet. Außerdem soll ein kostengünstiges Verfahren zu seiner Herstellung bereitgestellt werden.

Diese Aufgabe wird erfindungsgemäß durch die kennzeichnenden Merkmale von Anspruch 1 und die kennzeichnenden Merkmale von Anspruch 14 gelöst.

### Vorteile der Erfindung

Indem gemäß Anspruch 1 der keramischen oder metallischen Schicht in Beschussrichtung gesehen eine vordere Stützschicht aus kohlenstofffaserverstärktem Kunststoff (CFK) vorgeordnet ist, wird die Stahl- oder Keramikschicht zwischen der vorderen und der hinteren Stützschicht optimal in einen Verbund eingebettet und abgestützt. Dies schützt insbesondere das Keramik- oder Stahlmaterial vor schädlichen, durch einen wiederholten Impact von Geschossen hervorgerufenen Schwingungen, indem die höhere Steifigkeit der Struktur die Schwingungsamplituden reduziert. Ein besonderer Vorteil der aus kohlenstofffaserverstärktem Kunststoff (CFK) bestehenden Stützschichten liegt außerdem in deren Anpassungsfähigkeit an gekrümmte oder abgewinkelte Flächen, so dass das erfindungsgemäße Panzermaterial universell, zum Schutz beliebig geformter Oberflächen einsetzbar ist.

Gemäß dem Herstellungsverfahren von Anspruch 14 wird auf die der Beschussbeanspruchung zugewandte Oberfläche der keramischen oder metallischen Schicht die vordere Stützschicht aus kohlenstofffaserverstärktem Kunststoff und/oder auf die von der Beschussbeanspruchung abgewandte Oberfläche der keramischen oder metallischen Schicht die hintere Stützschicht aus kohlenstofffaserverstärktem Kunststoff aufgebracht, indem Kohlenstofffasergewebe zur Ausbildung mit Binder imprägnierter Faserstoffmatten (Prepregs bzw. Nasslaminate) mit einem Binder, insbesondere mit einem Binderharz imprägniert werden, und die imprägnierten Prepregs bzw. Nasslaminate während eines Aushärtezeitraums thermisch und/oder durch elektromagnetische Strahlung ausgehärtet und zumindest während eines Teils des Aushärtezeitraums gegen eine oder beide Oberflächen der keramischen oder metallischen Schicht gepresst werden. Hierdurch wird ein Heißpressprozess verwirklicht, bei welchem der aushärtende Binder der beidseitig angeordneten Faserstoffmatten für einen Stoffschluss mit der Oberfläche der Keramik- bzw. der Stahlschicht sorgen, ohne dass zusätzlich ein Klebstoff verwendet werden müsste. Durch das beidseitige Pressen können außerdem in vorteilhafter Weise während eines einzigen Verfahrensschritts beide Stützschichten, die vordere und die hintere Stützschicht auf die Keramik- bzw. Stahlschicht aufgebracht werden.

Durch die in den Unteransprüchen aufgeführten Maßnahmen sind vorteilhafte Weiterbildungen und Verbesserungen der in den Patentansprüchen 1 und 14 angegebenen Erfindung möglich.

Gemäß einer bevorzugten Ausführungsform ist die keramische oder metallische Schicht von der vorderen Stützschicht und der hinteren Stützschicht vollständig ummantelt, insbesondere an den Stirnflächen. Hierdurch ist in vorteilhafter Weise ein besonders steifer und fester Zusammenhalt des Verbundes gegeben.

Von Vorteil ist die Verwendung von kohlenstofffaserverstärktem Kunststoff für die vordere und/oder die hintere Stützschicht auch, wenn die keramische oder metallische Schicht mindestens lokal von einer ebenen Platte abweicht und eine Krümmung und/oder eine Abwinkelung aufweist und/oder wenn die Schichtdicke der keramischen oder metallischen Schicht variabel ist. Denn die meist auf der Basis von Gelegen, Geweben, Gewirken oder Gestricken vorhandenen Faserkunststoffe lassen sich vor dem Aushärten leicht an unebene Formen anpassen. Besonders bevorzugt beinhaltet der kohlenstofffaserverstärkte Kunststoff ein unidirektionales Gelege aus um 90 Grad zueinander versetzt angeordneten Schichten paralleler Fasern.

Gemäß einer Weiterbildung weist die vordere Stützschicht und/oder die hintere Stützschicht einen auf das Volumen bezogenen Kohlenstoff- von mindestens 10 % auf.

Gemäß einer weiterbildenden Maßnahme besteht die Matrix der vorderen Stützschicht und/oder der hinteren Stützschicht aus einem thermisch und/oder durch elektromagnetische Strahlung aushärtbaren Polymer, beispielsweise aus einem Phenolharz.

Bei Verwendung einer keramischen Schicht kann diese eine monolithische Keramik beispielweise aus Aluminiumoxid oder Siliziumcarbid aufweisen. Alternativ kann auch eine faserverstärkte Keramik verwendet werden. Insbesondere wird eine gesinterte, oder durch Infiltration mit flüssigem Silizium hergestellte Keramik verwendet.

Faserverstärkte Keramiken können bevorzugt sog. C/SiC-Werkstoffe sein, bei denen vorzugsweise kohlenstoffbasierte Fasern, insbesondere Kohlenstofffasern oder Graphitfasern in einer überwiegend aus SiC, Si und C gebildeten Matrix gebunden sind. Die C/SiC-Verbundkeramiken können auch andere hochtemperaturbeständige Fasern umfassen, die neben Kohlenstoff noch weitere Elemente, wie beispielsweise Si, B, N, O oder Ti enthalten. Die Vorgehensweise zur Herstellung von C/SiC-Werkstoff ist dadurch gekennzeichnet, dass zunächst ein CFC-Werkstoff gebildet wird. Besonders bevorzugt ist die Herstellung von kurzfaserbündelverstärktem CFK (Kohlenstofffaserverstärkte Kunststoffe), bestehend aus mit einer carbonisierbaren Substanz und/oder mit Kohlenstoff beschichteten Kohlenstofffasern oder Faserbündeln und Füllstoffen und Bindern, der mit einem Kern zur gewünschten Form gepresst und ausgehärtet und hierauf carbonisiert und/oder graphitiert wird, so daß ein CFC- oder C/C- Formkörper als Zwischenprodukt entsteht. Dieser Formkörper wird im vorliegenden Fall als dünne Platte mit der gewünschten Dicke gefertigt. Das Basismaterial ist indessen nicht auf CFC-Werkstoffe beschränkt. Als Fasermaterial können ebenso auch weitere temperaturstabile Keramikfasern, insbesondere auf der Basis von SiO₂, Al₂O₃, ZrO₂, oder SiC, verwendet werden, die mit Kohlenstoff oder Graphit beschichtet wurden.

Das Plattenmaterial aus kohlenstofffaserverstärktem Kohlenstoffwerkstoff wird anschließend bei Temperaturen um etwa 1600 °C im Vakuum oder unter Inertgas mit einer Siliziumschmelze oder einer Siliziumlegierungsschmelze infiltriert, wodurch zumindest ein Teil des Kohlenstoffs der Matrix und/oder der Fasern in SiC umgewandelt wird. Neben Silizium können als weitere Bestandteile der Schmelze auch die Metalle der Nebengruppen I bis VIII verwendet werden, insbesondere Ti, Cr, Fe, Mo, B und Ni. Durch die Flüssiginfiltration des CFC-Formkörpers entsteht ein dichter, fester und sehr harter Formkörper aus C/SiC-Werkstoff enthaltend Fasern, im allgemeinen Kohlenstofffasern, mit einer Matrix aus überwiegend SiC, Si und C.

Alternativ kann die Matrix des Formkörpers ganz oder teilweise durch eine Gasphaseninfiltration (CVD oder CVI) erzeugt werden. Dann weist die Matrix einen relativ hohen SiC-Gehalt auf, typischerweise über 95%. Weiterhin kann die Herstellung der Matrix durch die Pyrolyse von Si-haltigen, präkeramischen Polymeren erfolgen, wie sie zum Beispiel durch die Pyrolyse von Polymeren entstehen, die eines oder mehrere der Elemente Si, B, C, N, P oder Ti enthalten.

Bevorzugte Anwendungen des erfindungsgemäßen Panzerschutzmaterials betreffen den ballistischen Schutz in Land-, Luft- und Wasserfahrzeugen, als Einlage oder integraler Bestandteil von Schutzwesten sowie als Satelliten-Schutzschild. Bei allen diesen Anwendungen ist besonders das geringe Gewicht von kohlenstofffaserverstärktem Kunststoff von Vorteil. Für die letzt genannte Verwendung als Satelliten-Schutzschild ist vor allem eine Keramik basierend auf C/SiC-Werkstoff wegen der hohen Temperaturbeständigkeit von Vorteil.

Gemäß einer besonders zu bevorzugenden Weiterbildung des erfindungsgemäßen Verfahrens wird durch den Pressvorgang und das Aushärten gleichzeitig auf die von der Beschussbeanspruchung weg weisende Oberfläche der hinteren Stützschicht eine insbesondere Aluminium, Aramid oder Dyneema beinhaltende Auffangschicht aufgebracht. Dann können mit einem einzigen Pressvorgang vier Schichten, nämlich die vordere Stützschicht, die Keramik- oder Stahlschicht, die hintere Stützschicht sowie die Auffangschicht miteinander verbunden werden, wobei jeweils durch den aushärtenden Binder der die vordere und hintere Stützschicht bildenden Prepregs der Stoffschluss zwischen den einzelnen Schichten zustandekommt.

Alternativ können einzelne oder sämtliche der genannten Schichten auch mittels Flüssigkleber oder Klebefolie miteinander verklebt werden.

### Zeichnungen

Nachstehend ist ein Ausführungsbeispiel der Erfindung in den Zeichnungen dargestellt und in der nachfolgenden Beschreibung näher erläutert. Die einzige Figur zeigt eine Schnittdarstellung eines Panzermaterials gemäß einer bevorzugten Ausführungsform der Erfindung.

### Beschreibung der Ausführungsbeispiele

Im Rahmen des Herstellungsverfahrens des in der Figur gezeigten bevorzugten Ausführungsbeispiels eines erfindungsgemäßen Panzermaterials 1 wird eine ca. 12 mm dicke, mit Kohlenstofffasern verstärkte Keramikplatte 2, insbesondere eine Platte aus einer C/SiC-Verbundkeramik mit den Abmessungen 350 mm x 400 mm auf der von der Beschussbeanspruchung weg weisenden Oberfläche mit 12 Lagen eines unidirektionales Gelege aus um 90 Grad zueinander versetzt angeordneten Schichten paralleler Kohlenstofffasern unmittelbar belegt. Auf der gegenüberliegenden, der Beschussbeanspruchung zugewandten Oberfläche der Keramikplatte werden 2 Lagen des vorzugsweise gleichen unidirektionalen Geleges unmittelbar zur Anlage gebracht.

Beide Gelege werden vor dem oder gleichzeitig mit dem Auflegen auf die Keramikschicht 2 mit einem thermisch und/oder durch elektromagnetische Strahlung aushärtbaren Polymer, insbesondere mit einem Phenolharz als Binder imprägniert, um mit dem Binder imprägnierte Faserstoffmatten, sog. Prepregs auszubilden, bei welchen die Matrix aus dem Polymer besteht.

Die Aushärtung der Prepregs zu CFK (Kohlenstofffaserverstärkter Kunststoff) findet vorzugsweise mittels eines üblichen Autoklavprozesses statt, bei welchem die die Keramikschicht 2 umschließenden, imprägnierten Prepregs beispielsweise unter einer Aushärtetemperatur in einem Bereich zwischen 50 °C bis 180 °C und unter Pressen gegen die Keramikschicht ausgehärtet werden. Während des Aushärtevorgangs entsteht eine Adhäsion bzw. ein Stoffschluss der Prepregs mit den Oberflächen der Keramikschicht 2, indem der anfangs noch viskose Binder in die raue Oberflächenstruktur der Keramikschicht eindringt und nach einiger Zeit erstarrt bzw. aushärtet. Dabei bildet das der Keramikschicht in Beschussrichtung vorgeordnete, ausgehärtete Prepreg eine vordere Stützschicht 4 und das der Keramikschicht 2 in Beschussrichtung nachgeordnete, ausgehärtete Prepreg eine hintere Stützschicht 6 aus. Besonders bevorzugt kann während des Herstellprozesses die Keramikschicht von der vorderen Stützschicht und der hinteren Stützschicht vollständig ummantelt werden, insbesondere an den Stirnflächen.

Vorzugsweise wird im Rahmen des Press- und Aushärtevorgangs gleichzeitig auf die von der Beschussbeanspruchung weg weisenden Oberfläche der hinteren Stützschicht eine insbesondere Aluminium, Aramid oder Dyneema beinhaltende Auffangschicht 8 mit einer Dicke von ca. 10 mm aufgebracht. Dann können mit einem einzigen Pressvorgang vier Schichten, nämlich die vordere Stützschicht 4, die Keramik- oder Stahlschicht 2, die hintere Stützschicht 6 sowie die Auffangschicht 8 miteinander verbunden werden.

Alternativ wird der Press- und Aushärtevorgang auf die vordere Stützschicht 4, die Keramikschicht 2 und die hintere Stützschicht 8 beschränkt. Die Auffangschicht 8 in Form eines ca. 10 mm dicken Backings aus Aramidgewebe kann auch auf den derart vorbereiteten Schichtkörper aufgeklebt werden.

Aufgrund der vor der Aushärtung flexiblen Materialeigenschaften der Prepregs können die vordere Stützschicht 4 und/oder die hintere Stützschicht 6 und evtl. auch das Backing 8 anstatt auf eine ebene Keramikschicht 2 auch auf eine mindestens lokal von einer ebenen Platte abweichende und eine Krümmung und/oder eine Abwinkelung aufweisende und/oder bezüglich der Schichtdicke variierende Keramikschicht 2 aufgebracht werden.

Das Panzermaterial wies ein Flächengewicht von weniger als 45 kg/m² auf und wurde in Beschussversuchen entsprechend der Beschussklasse FB 7 getestet. Die Ergebnisse zeigten eine deutliche Steigerung der Steifigkeit gegenüber Panzermaterial ohne vordere, glas- oder kohlenstofffaserverstärkte Stützschicht 4. Die durch das Auftreffen des Projektils entstandenen Primär-, aber vor allem die Sekundarschädigungen in der Keramikplatte wurden demgegenüber stark reduziert. Bei der Ausführungsform mit aufgeklebtem Backing 8 konnten die Belastungen auf die Klebeverbindung zwischen der hinteren Stützschicht 6 und dem Backing 8 derart verringert werden, dass die sonst zu beobachtenden teilweisen oder ganzflächigen Ablösungen des Backings 8 ausblieben, wodurch das Panzermaterial 1 auch bei Mehrfachbeschuss intakt blieb und das Multihit-Verhalten stark verbessert wurde. Insgesamt wurde durch die genannten Maßnahmen nicht nur die flächengewichtsbezogene Schutzleistung erhöht, sondern es konnte auch die Haftung des Backings 8 am Rest des ballistischen Systems wesentlich verbessert werden.

Bei den weiteren Ausführungsformen wurden jeweils nur die im folgenden explizit beschriebenen Merkmale des Panzermaterials verändert, bei ansonsten gleichem Aufbau wie beim bevorzugten Ausführungsbeispiel.

So wurde die kohlenstofffaserverstärkte Keramikplatte 2 der bevorzugten Ausführungsform durch eine Platte aus monolithischer Keramik ersetzt, welche beispielsweise aus Aluminiumoxid besteht. Die Abmessungen der Keramik betrugen ca. 250 mm x 350 mm, die Dicke 8 mm.

Eine Fortbildung der eingangs beschriebenen Ausführungsform sah vor, die kohlenstofffaserverstärkte Keramikplatte 2 durch eine Platte aus ballistischen Stahl mit einer Dicke von ca. 8 mm zu ersetzen.

Gemäß einer Weiterbildung wurde die keramische Schicht 2 des Panzermaterials 1 aus einzelnen Keramikkacheln mit den Abmessungen 20 mm x 20 mm x 8 mm aufgebaut, die in für ballistische Systeme bekannter Weise aneinander gelegt wurden, um eine Keramikstruktur mit den Abmessung von 300 mm x 300 mm zu bilden.

Bei einer weiteren Ausführungsform war die Keramikschicht 2 gekrümmt ausgebildet und insbesondere in ihrer Geometrie dem Radlauf eines Kraftfahrzeugs angeglichen, wobei die aus flexiblen Faser-Gelegen bestehende vordere und hintere Stützschicht 4, 6 vor dem Aushärten leicht an diese gekrümmte Form anpassbar sind.

Weiterhin wurde auch gekrümmtes, auf einer Keramikschicht 2 basierendes Panzermaterial 1 als Einlage einer Schutz- oder Panzerweste hergestellt. Das Gesamtschutzsystem als Kombination von Einlage und Westenliner wurde wie eingangs beschrieben getestet, wobei das Resultat entsprechend positiv ausfiel.

Gemäß einer weiteren Fortbildung wurde als Backing 8 ein Dyneema-Gelege eingesetzt. Denkbar ist auch eine vordere und/oder hintere Stützschicht 4, 6 aus einem mit Kohlenstoff- und Aramidfasern bzw. mit Kohlenstoff- und Glasfasern aufgebauten Hybridgewebe.

## Patentansprüche

1. Mehrschichtiges Panzerschutzmaterial (1)
bestehend aus einer ein- oder vielstückigen keramischen oder metallischen Schicht (2) und einer in Beschussrichtung gesehen hinteren Stützschicht (6) aus kohlenstofffaser-verstärktem Kunststoff,
und einer in Beschussrichtung gesehen vorderen Stützschicht (4) aus kohlenstofffaser-verstärktem Kunststoff, wobei sich der kohlenstoffaserwerstärkte Kunststoff der vorderen und der hinteren Stützschicht (4, 6) im ausgehärteten Zustand befindet und nicht mehr flexibel ist und
die Schutzschicht mit den beiden Stützschichten einen steifen Verbund bildet.

2. Panzerschutzmaterial nach Anspruch 1, **dadurch gekennzeichnet, dass**
die keramische oder metallische Schicht (2) von der vorderen Stützschicht (4) und der hinteren Stützschicht (6) vollständig ummantelt ist, insbesondere an den Stirnflächen.

3. Panzerschutzmaterial nach Anspruch 1 oder 2, **dadurch gekennzeichnet, dass**
die keramische oder metallische Schicht (2) mindestens lokal von einer ebenen Platte abweicht und eine Krümmung und/oder eine Abwinkelung aufweist.

4. Panzerschutzmaterial nach wenigstens einem der vorhergehenden Ansprüche,
**dadurch gekennzeichnet, dass**
die Schichtdicke der keramischen oder metallischen Schicht (2) variabel ist.

5. Panzerschutzmaterial nach wenigstens einem der vorhergehenden Ansprüche,
**dadurch gekennzeichnet, dass**
die vordere Stützschicht (4) und/oder die hintere Stützschicht (6) einen auf das Volumen bezogenen Kohlenstofffaseranteil von mindestens 10 % aufweist

6. Panzerschutzmaterial nach wenigstens einem der vorhergehenden Ansprüche,
**dadurch gekennzeichnet, dass**
die Kohlenstofffasern in Form von Gelegen, Geweben, Gewirken oder Gestricken vorhanden sind.

7. Panzerschutzmaterial nach Anspruch 6, **dadurch gekennzeichnet, dass**
der kohlenstoff-faserverstärkte Kunststoff ein unidirektionales Gelege aus um 90° zueinander versetzt angeordneten Schichten paralleler Fasern beinhaltet.

8. Panzerschutzmaterial nach wenigstens einem der vorhergehenden Ansprüche,
**dadurch gekennzeichnet, dass**
die Matrix der vorderen Stützschicht (4) und/oder der hinteren Stützschicht (6) aus einem thermisch und/oder durch elektromagnetische Strahlung aushärtbaren Polymer besteht.

9. Panzerschutzmaterial nach wenigstens einem der vorhergehenden Ansprüche,
**dadurch gekennzeichnet, dass**
in Beschussrichtung gesehen der hinteren Stützschicht (6) eine Auffangschicht (8) nachgeordnet ist, welche insbesondere Aluminium, Aramid oder Dyneema beinhaltet.

10. Panzerschutzmaterial nach wenigstens einem der vorhergehenden Ansprüche,
**dadurch gekennzeichnet, dass**
die keramische Schicht (2) eine monolithische Keramik oder eine faserverstärkte Keramik, insbesondere eine gesinterte, oder durch Infiltration mit flüssigem Silizium hergestellte Keramik beinhaltet.

11. Verwendung eines Panzerschutzmaterial nach wenigstens einem der Ansprüche 1 bis 10 als ballistischer Schutz in Land-, Luft- und Wasserfahrzeugen.

12. Verwendung eines Panzerschutzmaterial nach wenigstens einem der Ansprüche 1 bis 10 als Einlage oder integraler Bestandteil von Schutzwesten.

13. Verwendung eines Panzerschutzmaterial nach wenigstens einem der Ansprüche 1 bis 10 als Satelliten-Schutzschild.

14. Verfahren zur Herstellung eines mehrschichtigen Panzerschutzmaterials (1) gemäß Anspruch 1, **dadurch gekennzeichnet, dass**
auf die der Beschussbeanspruchung zugewandte Oberfläche der keramischen oder metallischen Schicht (2) eine vordere Stützschicht (4) aus kohlenstoff-faserverstärktem Kunststoff und auf die von der Beschussbeanspruchung abgewandte Oberfläche der keramischen oder metallischen Schicht (2) eine hintere Stützschicht (6) kohlenstoff-faserverstärktem Kunststoff aufgebracht wird, indem Kohlenstofffasergelege, -gewebe, -gewirke oder -gestricke zur Ausbildung von mit Binder imprägnierter Faserstoffmatten mit einem Binder, insbesondere mit einem Binderharz imprägniert werden, und die imprägnierten Faserstoffmatten während eines Aushärtezeitraums thermisch und/oder durch elektromagnetische Strahlung ausgehärtet und zumindest während eines Teils des Aushärtezeitraums gegen eine oder beide Oberflächen der keramischen oder metallischen Schicht (2) gepresst werden.

15. Verfahren nach Anspruch 14, **dadurch gekennzeichnet, dass**
die keramische oder metallische Schicht (2) von der vorderen Stützschicht (4) und der hinteren Stützschicht (6) vollständig ummantelt wird, insbesondere an den Stirnflächen.

16. Verfahren nach einem der Ansprüche 14 oder 15,
**dadurch gekennzeichnet, dass**
durch den Pressvorgang und das Aushärten gleichzeitig auf die von der Beschussbeanspruchung weg weisende Oberfläche der hinteren Stützschicht (6) eine insbesondere Aluminium, Aramid oder Dyneema beinhaltende Auffangschicht (8) aufgebracht wird.

17. Verfahren nach wenigstens einem der Ansprüche 14 bis 16,
**dadurch gekennzeichnet, dass**
bei thermischer Aushärtung die Aushärtetemperatur in einem Bereich zwischen 50 °C bis 180 °C liegt.

## Claims

1. Multilayer armour protection material (1)
consisting of a one- or multi-piece ceramic or metallic layer (2) and, viewed in the direction of fire, a rear support layer (6) of carbon-fibre-reinforced plastics material,
and, viewed in the direction of fire, a front support layer (4) of carbon-fibre-reinforced plastics material,
wherein the carbon-fibre-reinforced plastics material of the front and of the rear support layer (4, 6) is in the cured state and is no longer flexible and
the protective layer forms a stiff composite structure with the two support layers.

2. Armour protection material according to Claim 1, **characterised in that**
the ceramic or metallic layer (2) is completely encased by the front support layer (4) and the rear support layer (6), in particular at the end faces.

3. Armour protection material according to Claim 1 or 2, **characterised in that**
the ceramic or metallic layer (2) diverges from a plane plate, at least locally, and comprises a curve and/or a bend.

4. Armour protection material according to at least one of the preceding Claims, **characterised in that**
the layer thickness of the ceramic or metallic layer (2) is variable.

5. Armour protection material according to at least one of the preceding Claims, **characterised in that**
the front support layer (4) and/or the rear support layer (6) have a carbon fibre proportion, related to the volume, of at least 10%.

6. Armour protection material according to at least one of the preceding Claims, **characterised in that**
the carbon fibres are present in the form of bunches, woven fabrics or knitted fabrics.

7. Armour protection material according to Claim 6, **characterised in that**
the carbon-fibre-reinforced plastics material includes a unidirectional bunch of layers, staggered by 90°, of parallel fibres.

8. Armour protection material according to at least one of the preceding Claims, **characterised in that**
the matrix of the front support layer (4) and/or of the rear support layer (6) consists of a polymer which can be cured thermally and/or through electromagnetic radiation.

9. Armour protection material according to at least one of the preceding Claims, **characterised in that,**
viewed in the direction of fire, an interception layer (8), which includes in particular aluminium, aramid or Dyneema, is disposed after the rear support layer (6).

10. Armour protection material according to at least one of the preceding Claims, **characterised in that**
the ceramic layer (2) includes a monolithic ceramic or a fibre-reinforced ceramic, in particular a sintered ceramic or one made through infiltration with liquid silicon.

11. Use of an armour protection material according to at least one of Claims 1 to 10 as ballistic protection in land vehicles, aircraft and watercraft.

12. Use of an armour protection material according to at least one of Claims 1 to 10 as an insert or integral component part of protective vests.

13. Use of an armour protection material according to at least one of Claims 1 to 10 as a satellite protective shield.

14. A method for making a multilayer armour protection material (1) according to Claim 1, **characterised in that**
a front support layer (4) of carbon-fibre-reinforced plastics material is applied to the surface of the ceramic or metallic layer (2) which faces the firing load and a rear support layer (6) of carbon-fibre-reinforced plastics material is applied to the surface of the ceramic or metallic layer (2) which is remote from the firing load by impregnating carbon fibre bunches, woven fabrics or knitted fabrics with a binder, in particular with a binder resin, for forming fibrous mats impregnated with binder, and the impregnated fibrous mats are cured thermally and/or through electromagnetic radiation during a curing period and pressed against one or both surface(s) of the ceramic or metallic layer (2) at least during a part of the curing period.

15. A method according to Claim 14, **characterised in that**
the ceramic or metallic layer (2) is completely encased by the front support layer (4) and the rear support layer (6), in particular at the end faces.

16. A method according to either of Claims 14 and 15, **characterised in that**
an interception layer (8), which includes in particular aluminium, aramid or Dyneema, is simultaneously applied to the surface of the rear support layer (6) which points away from the firing load through the pressing process and the curing.

17. A method according to at least one of Claims 14 to 16, **characterised in that**
the curing temperature during thermal curing lies in a range between 50°C and 180°C.

## Revendications

1. Matériau de blindage multicouche comprenant
une couche céramique ou métallique en une ou plusieurs pièces et une couche de support (6), arrière, dans le sens du tir, cette couche étant en matière plastique renforcée par des fibres de carbone,
ainsi qu'une couche de support (4), avant, dans le sens du tir, cette couche étant en matière plastique renforcée de fibres de carbone,
la matière plastique renforcée de fibres de carbone de la couche de support avant et de la couche de support arrière (4, 6) étant à l'état durci et non plus à l'état souple et
la couche protectrice forme avec les deux couches de support une combinaison rigide.

2. Matériau de blindage selon la revendication 1,
**caractérisé en ce que**
la couche céramique ou métallique (2) est complètement enveloppée par la couche de support avant (4) et la couche de support arrière (6), et notamment au niveau de ses surfaces frontales.

3. Matériau de blindage selon la revendication 1 ou 2,
**caractérisé en ce que**
la couche céramique ou métallique (2) diffère au moins localement d'une plaque plane et comporte une partie bombée et/ou une partie pliée.

4. Matériau de blindage selon au moins l'une des revendications précédentes,
**caractérisé en ce que**
l'épaisseur de la couche céramique ou métallique (2) est variable.

5. Matériau de blindage selon au moins l'une des revendications précédentes,
**caractérisé en ce que**
la couche de support avant (4) et/ou la couche de support arrière (6) présentent une teneur volumique de fibres de carbone d'au moins 10 %.

6. Matériau de blindage selon au moins l'une des revendications précédentes,
**caractérisé en ce que**
les fibres de carbone sont présentes sous la forme de nappes, de tissus, de tricots ou de tricotages.

7. Matériau de blindage selon la revendication 6,
**caractérisé en ce que**
la matière plastique renforcée par des fibres de carbone contient une nappe unidirectionnelle de fibres parallèles avec des couches décalées de 90° les unes par rapport aux autres.

8. Matériau de blindage selon au moins l'une des revendications précédentes,
**caractérisé en ce que**
la matrice de la couche de support avant (4) et/ou de la couche de support arrière (6) est en un polymère durci thermiquement et/ou par un rayonnement électromagnétique.

9. Matériau de blindage selon au moins l'une des revendications précédentes,
**caractérisé en ce que**
vue dans la direction de tir, la couche de support arrière (6) est suivie d'une couche de réception (8) contenant notamment de l'aluminium, de l'aramide ou de dyneema.

10. Matériau de blindage selon au moins l'une des revendications précédentes,
**caractérisé en ce que**
la couche céramique (2) contient une céramique monolithique ou une céramique renforcée de fibres, notamment une céramique frittée et/ou fabriquée par infiltration avec du silicium liquide.

11. Application d'un matériau de blindage selon au moins l'une des revendications 1 à 10 comme protection balistique pour des véhicules terrestres, aériens et maritimes.

12. Application d'un matériau de blindage selon au moins l'une des revendications 1 à 10 comme insert ou comme composant intégral de gilets de protection.

13. Application d'un matériau de blindage selon au moins l'une des revendications 1 à 10 comme écran de protection de satellite.

14. Procédé de fabrication d'un matériau de blindage (1) à plusieurs couches selon la revendication 1,
**caractérisé en ce qu'**
une couche de support avant (4) en matière plastique renforcée par des fibres de carbone est appliquée sur la surface supérieure de la couche céramique ou métallique (2) exposée aux tirs, et la surface de la couche céramique ou métallique (2), à l'opposé de celle exposée aux tirs, porte une couche de support arrière (6) en matière plastique renforcée par des fibres de carbone, **en ce qu'**on imprègne avec un liant, notamment une résine formant un liant, des nappes de fibres de carbone, tissus de fibres de carbone, tricots de fibres de carbone ou tricotages, pour former des nappes de fibres imprégnées de liant et dans l'intervalle de prise, les nappes de fibres imprégnées sont durcies par rayonnement thermique et/ou électromagnétique et au moins pendant une partie de la période de durcissement elles sont pressées contre l'une ou les deux surfaces supérieures de la couche en céramique ou en matière métallique (2).

15. Procédé selon la revendication 14,
**caractérisé en ce qu'**
on enveloppe complètement, notamment les surfaces frontales de la couche céramique ou métallique (2) avec la couche de support avant (4) et la couche de support arrière (6).

16. Procédé selon l'une des revendications 14 ou 15,
**caractérisé en ce que**
par l'opération de compression et le durcissement, on applique simultanément sur la surface supérieure de la couche de support arrière (6) non tournée vers le côté exposé aux tirs, une suspension (8) contenant notamment de l'aluminium, de l'aramide ou de la dyneema.

17. Procédé selon au moins l'une des revendications 14 à 16,
**caractérisé en ce qu'**
en cas de durcissement thermique, la température de durcissement se situe dans une plage comprise entre 50°C et 180°C.
